# FASCICULE DE BREVET EUROPEEN

(11) **EP 0 609 342 B1**
(45) Date de publication et mention de la délivrance du brevet: **08.05.1996**
(21) Numéro de dépôt: 92922319.6
(22) Date de dépôt: 23.10.1992
(51) Int. Cl.: C23G 1/08, C23F 3/06, C23F 1/16

(54) **COMPOSITION STABILISANTE DE SOLUTIONS DE PEROXYDES INORGANIQUES**
ZUSAMMENSETZUNG ZUM STABILISIEREN ANORGANISCHER PEROXIDLÖSUNGEN
COMPOSITION FOR STABILIZING INORGANIC PEROXIDE SOLUTIONS

(30) Priorité: 25.10.1991 IT MI91284
(43) Date de publication de la demande: 10.08.1994
(73) Titulaire: SOLVAY INTEROX S.p.A., I-57013 Rosignano-Solvay/Livorno (IT)
(72) Inventeur: FONTANA, Costante, I-Giussano (IT)
(74) Mandataire: Decamps, Alain René François
(86) Numéro de dépôt international: EP9202442
(87) Numéro de publication internationale: WO9308317

(56) Documents cités:
- EP-A- 0 353 084
- DE-B- 1 190 292
- FR-A- 844 760
- FR-A- 2 513 258
- US-A- 3 948 703
- US-A- 4 510 018

## Description

La présente invention concerne une composition présentant des propriétés stabilisantes élevées, et ce, plus particulièrement dans le cas des peroxydes inorganiques utilisés dans le cadre d'applications industrielles.

Elle concerne plus particulièrement une composition stabilisante des peroxydes inorganiques utilisés dans les bains de décapage de surfaces métalliques.

Comme on le sait, le traitement de surface des aciers inoxydables prévoit actuellement l'élimination des oxydes par le biais d'un procédé chimique.

Parfois, il arrive que ce procédé chimique soit précédé d'une action mécanique, telle que le sablage ou le brossage de l'acier, opération effectuée en vue d'obtenir une amélioration de la surface des aciers de manière à réduire la durée de leur traitement chimique.

Les bains décapants du type mentionné renferment généralement des mélanges nitrique-fluorhydriques ou des mélanges d'acides sulfurique-nitriques et fluorhydriques, auxquels on a ajouté des correcteurs de processus qui peuvent être des tensioactifs, pour en améliorer les caractéristiques de mouillage ou des inhibiteurs pour uniformiser l'action chimique.

Les traitements de surface des aciers actuellement utilisés étant particulièrement polluants du fait de la présence d'oxydes d'azote qui se développent durant l'action décapante ou du fait des nitrates présents dans les eaux de décharge, on a récemment proposé des bains de décapage qui apportent une solution alternative aux procédés traditionnels.

Ces bains opèrent habituellement à chaud et exigent surtout dans le même temps une action mécanique auxiliaire dont l'objectif est de compenser l'absence d'action de désagrégation due à l'absence d'acide nitrique dans ces bains.

L'action mécanique auxiliaire prévoit normalement la réalisation de turbulences dans la solution décapante, que ce soit en remuant le liquide ou en insufflant de l'air dans les bains de manière à favoriser le détachement des oxydes des surfaces métalliques. L'absence d'acide nitrique dans ces bains est compensée par la présence de peroxydes inorganiques tels que l'eau oxygénée.

La présence des peroxydes inorganiques remplace non seulement l'action oxydante de l'acide nitrique, mais elle favorise en outre également le décapage et la passivation de la surface métallique.

Si l'emploi de ces bains décapants exempts d'acide nitrique permet d'une part de résoudre le problème de la pollution due au développement d'oxyde d'azote lors de l'action décapante et le problème entraîné par la présence de nitrates dans les eaux de décharge, il nécessite toutefois l'emploi d'équipements spécifiques, coûteux, et qui requièrent un entretien périodique.

En outre, le contrôle des peroxydes présents dans les bains doit normalement être effectué à l'aide d'instruments de mesure redox qui, comme on le sait, sont non seulement fort coûteux à l'achat, mais présentent également une longévité limitée lorsqu'ils sont utilisés à cette fin spécifique.

Les bains renfermant des peroxydes offrent en outre une stabilité limitée, et ce, du fait de la présence de métaux qui catalysent la décomposition des peroxydes.

Afin d'éviter ces inconvénients, et donc les décompositions indésirables des peroxydes, on inhibe actuellement l'action de dissociation des peroxydes eux-mêmes, ce qui a pour conséquence secondaire une réduction de l'activité chimique du décapage.

Dans une telle situation et afin de compenser la moindre activité des bains de décapage, il est donc nécessaire d'opérer à des températures supérieures aux températures ambiantes, en procédant en outre à une agitation des bains de manière à favoriser le détachement des oxydes.

A la lumière de ce qui vient d'être exposé ci-avant, on comprend clairement que, si d'une part, les bains exempts d'acide nitrique permettent pour l'instant de réduire considérablement le degré de pollution, d'autre part, il est nécessaire, soit d'opérer à des températures généralement supérieures aux températures habituelles, soit de réaliser des modifications coûteuses des équipements, ces derniers devant être équipés de moyens de réchauffement et d'agitation des bains ou de moyens pour insuffler de l'air dans ces mêmes bains, et de prévoir, par conséquent, le contrôle automatique et permanent du peroxyde contenu dans le mélange décapant.

Dans de telles conditions opérationnelles, les bains exempts d'acide nitrique sont encore peu utilisés actuellement, et ce, du fait du coût élevé des équipements mais aussi des problèmes de gestion qu'ils entraînent.

Le document FR-A-2513258 enseigne que des compositions peroxydées d'attaque chimique de métaux efficaces doivent contenir une certaine quantité de 3-amino-1,2,4-triazole, constituant qui agit à la fois comme accélérateur d'attaque chimique et comme stabilisant (page 2, lignes 20 à 26).

Le document US-A-4510018 divulgue que des solutions de décapage efficaces du cuivre et des alliages au cuivre comprennent un mélange de peroxyde, d'acide sulfurique et d'une amine d'un acide gras en milieu aqueux (colonne 2, lignes 1 à 8 et revendication 1).

Dans cette situation, l'objet technique de la présente invention est de remédier aux inconvénients exposés ci-avant qui font partie intégrante de la technique connue. Dans le cadre de cet objet technique, un objectif important de la présente invention est de réaliser une composition présentant des propriétés stabilisantes élevées, et ce, plus particulièrement en ce qui concerne les peroxydes inorganiques utilisés dans le cadre d'applications industrielles, cette composition devant être à même de stabiliser les peroxydes tout en évitant les décompositions indésirables de ces mêmes peroxydes en présence de métaux, même en fortes concentrations, et plus spécifiquement dans le cadre de procédés de décapage acide remplaçant les mélanges nitriques.

Prenant en considération cet objet technique, un autre objectif important de la présente invention est de fournir une composition offrant des propriétés stabilisantes élevées et capable d'accroître l'action d'oxydation des peroxydes, plus particulièrement de l'eau oxygénée au contact des surfaces métalliques, et ce, par le biais d'une action d'oxydation-dissolution des oxydes qui soit extrêmement rapide, même à température ambiante.

Un autre objectif important de la présente invention consiste à réaliser une composition offrant des propriétés stabilisantes élevées et qui soit à même de fournir un système de décapage qui remplacerait les bains à base d'acide nitrique actuellement utilisés, sans toutefois qu'il soit nécessaire de modifier les équipements utilisés et sans qu'il faille réduire, à température égale, la durée de traitement.

Un autre objectif - et non des moindres - de la présente invention est de fournir une composition aux propriétés stabilisantes élevées qui permette d'éliminer le réchauffement des solutions et d'éliminer leur agitation ainsi que le contrôle permanent du taux de peroxydes contenu dans les bains.

L'invention concerne une composition stabilisante des peroxydes inorganiques destinée aux bains de traitement de surface des pièces métalliques selon laquelle elle comprend au moins un agent activant sélectionné parmi les benzotriazoles, l'imidazole et les carboxyimidazoles ou leurs dérivés.

D'autres caractéristiques et avantages supplémentaires de l'invention découleront en majeure partie de la description d'une forme d'exécution préférée mais non exclusive de la composition à propriétés stabilisantes élevées et ce, en particulier pour les peroxydes inorganiques utilisés dans le cadre d'applications industrielles.

Par peroxydes inorganiques, on entend désigner le peroxyde d'hydrogène, les peracides inorganiques et leurs sels, plus particulièrement les acides perboriques, perphosphoriques et persulfuriques et leurs sels de métaux alcalins ou alcalinoterreux, ainsi que les peroxydes de métaux alcalins et alcalinoterreux tels que les peroxydes de sodium, de calcium et de magnésium. De préférence, on utilise le peroxyde d'hydrogène ou les peracides inorganiques. De très bons résultats ont été obtenus avec le peroxyde d'hydrogène.

Par traitement de surface des pièces métalliques, on entend désigner le traitement des pièces métalliques à l'aide d'un bain comprenant un ou plusieurs composés acides et un ou plusieurs composés oxydants notamment en vue de les décaper par l'enlèvement des oxydes couvrant leur surface, ou encore de les passiver ou d'améliorer le fini de surface plus particulièrement de les polir et/ou d'effectuer un traitement de brillantage.

Selon l'invention, la composition est destinée à être incorporée aux bains de traitement de surface des pièces métalliques. Elle ne contient généralement pas elle-même de peroxyde, celui-ci étant ajouté au bain de traitement de façon indépendante.

Comme on le sait, l'action stabilisante des peroxydes et leur capacité à accélérer la désoxydation dépendent de la composition des bains dans lesquels le mélange standard traditionnel nitrique-fluorhydrique est remplacé, en ce qui concerne la partie nitrique, par de l'eau oxygénée dans la proportion molaire H₂O₂-HNO₃ de 1/2 à 2/1 mais de préférence de 1/1, alors que la partie acide de l'acide nitrique est remplacée par de l'acide sulfurique dans la proportion molaire HNO₃-H₂SO₄ de 1/2 à 2,5/1, mais de préférence de 1/1,3.

La partie acide en ce qui concerne l'acide sulfurique peut être remplacée, en tout ou en partie, par des acides inorganiques de type phosphorique, sulfamique ou autre, dans la mesure où ils n'entraînent pas une interaction négative avec le stabilisant de l'eau oxygénée ou du peroxyde.

La partie fluorhydrique peut quant à elle comprendre au moins un composé choisi parmi les acides fluorés ou les sels fluorés et le pourcentage est maintenu dans les valeurs standard habituelles que l'on connaît.

Le bain ainsi obtenu requiert la présence d'un agent stabilisant du peroxyde dans la proportion de 1/100 à 1/1, mais de préférence de 1/30 à 1/2, en fonction du peroxyde utilisé.

La longévité des solutions est comparable ou supérieure à celle d'un bain traditionnel équivalent, du type de ceux que l'on connaît habituellement.

L'agent stabilisant utilisé pour les bains de ces compositions et qui constitue l'objet de la présente invention, peut comprendre outre l'agent activant au moins, un autre composé choisi parmi les agents stabilisants, les composés solvants de l'agent stabilisant, les catalyseurs d'oxydation, les agents de mouillage capables de résister dans un environnement acide oxydant, éventuellement des phosphates ou des phosphonates à titre de co-adjuvants de précipitation et de désactivation des métaux dissous, et enfin, des acides inorganiques et/ou organiques en tant qu'uniformisateurs du produit.

Selon une variante de l'invention, la composition comprend en outre au moins un agent stabilisant.

Pour ce qui est de l'agent stabilisant en particulier, il peut comporter un ou plusieurs anneaux aromatiques ou cycliques ou une ou plusieurs chaînes aliphatiques. Il peut en outre contenir au moins un groupe choisi parmi les groupes hydroxyliques, carboxyliques, sulfonates et phosphates. Par groupes sulfonates et phosphates, on entend désigner ici aussi bien les groupes sulfoniques et phosphoriques que leurs sels. Il peut aussi contenir au moins un groupe choisi parmi les esters, éthers, diènes, azoles, mercapto-azoles ou des combinaisons de ceux-ci.

Selon l'invention, l'agent stabilisant peut comprendre au moins un composé sélectionné parmi les composés aromatiques ou alicycliques mono ou polycycliques et les composés aliphatiques substitués par au moins un groupe choisi parmi les groupes hydroxyles, carboxyles, sulfonates, phosphates, esters, éthers, diènes, azoles et mercapto-azoles. De bons résultats ont été obtenus avec les composés substitués par des groupes sulfonates (ou sulfoniques) et phosphates (ou phosphoriques) ou leurs mélanges. L'acide p-toluène sulfonique convient bien.

En combinaison avec l'agent activant, les compositions selon l'invention peuvent comprendre au moins un composé solvant de l'agent stabilisant.

Le composé solvant appelé aussi partie dissolvante de l'agent stabilisant décrit ci-avant peut comprendre des alcools, des glycols, des polyéthers, du diméthylformamide, de la N-méthylpyrrolidone, des cétones, des polyglycols, des esters, des condensats à bas poids moléculaire ou des groupes organiques caractérisés par une solubilité raisonnable dans l'eau, résistant dans un environnement acide et disposant d'un bon pouvoir dissolvant des composants organiques utilisés comme agents stabilisants et présentant une solubilité nulle ou peu élevée dans l'eau ou dans les acides inorganiques aux concentrations d'utilisation.

Le composé solvant de l'agent stabilisant comprend de préférence au moins un composé sélectionné parmi les alcools, les glycols et les polyglycols.

Selon une autre variante de l'invention, le composé solvant peut aussi contenir, en mélange avec lesdits alcools, glycols et/ou polyglycols au moins un adjuvant choisi parmi le diméthylformamide et la N-méthylpyrrolidone.

Le composé solvant peut comprendre des polyesters, des cétones, des esters, des condensats à faible poids moléculaire ou des groupes organiques présentant une bonne solubilité dans l'eau et résistant dans un milieu acide.

L'agent activant, qui peut en outre également être utilisé indépendamment des agents stabilisants ou composés solvants mentionnés ci-avant comprend des composants aminés cycliques, aromatiques, dérivés des imidazoles et/ou des carboxy-imidazoles, et/ou d'amines aliphatiques.

Les compositions selon l'invention peuvent aussi contenir au moins un composé choisi parmi les catalyseurs d'oxydation constitués de métaux et les agents mouillants résistant dans un milieu acide oxydant.

Les catalyseurs d'oxydation peuvent comprendre au moins un métal appartenant au premier, au deuxième, au troisième ou au quatrième groupe. Ceux-ci sont présents en pourcentage variant de 2 à 20.000 ppm et de préférence de 10 à 3.000 ppm.

Par groupe, on entend désigner un groupe qui correspond à une famille représentée dans une même colonne du tableau périodique des éléments.

Les métaux du groupe 3 se sont révélés intéressants et de bons résultats ont été obtenus avec l'aluminium.

Selon une autre variante de l'invention, la composition peut aussi comprendre au moins un agent mouillant stable en milieu acide oxydant, c'est-à-dire un agent capable de modifier la tension superficielle à l'interface solide/liquide afin d'améliorer le mouillage des pièces métalliques par le bain de traitement. Il convient que cet agent mouillant soit sélectionné parmi ceux qui sont chimiquement inertes en présence d'une solution aqueuse acide et oxydante et, en particulier, les solutions aqueuses acides de peroxydes.

Les agents mouillants capables de résister dans un environnement acide oxydant, sont constitués de condensats non ioniques, anioniques, amphotères ou cationiques ou de dérivés fluorés, ou d'un mélange de ceux-ci. De bons résultats ont été obtenus avec des tensioactifs anioniques fluorés et des condensats d'éthylène glycol avec des alkylphénols ainsi que leurs mélanges.

Le bain de décapage constitué de la sorte et présentant l'agent stabilisant décrit ci-avant peut opérer à partir d'un pH égal à 2,5 et jusqu'à un pH de 0,0, mais d'ordinaire, il opère à un pH inférieur à 1,3.

De préférence, le bain de décapage peut opérer à des valeurs de pH égales ou inférieures à 0,3.

La présence éventuelle de concentrations de métaux supérieures à 10.000 ppm ne réduit pas considérablement la stabilité du système décapant dans la mesure où la composition stabilisante renferme des inhibiteurs qui désactivent l'action de décomposition des ions métalliques.

Par contre, d'autres composants de la composition stabilisante réduisent le potentiel d'oxydation des sous-oxydes de fer/ nickel/chrome et catalysent leur oxydation, favorisant de la sorte la transformation en oxydes solubles.

La présence dans un bain de décapage de la composition stabilisante, objet de la présente invention, permet de réaliser le décapage dans des délais et à des températures extrêmement compétitifs par rapport aux bains actuellement utilisés.

Selon une autre variante de la composition selon l'invention, on peut aussi lui incorporer des adjuvants de précipitation et, partant, de désactivation des métaux dissous provenant de la dissolution des oxydes ou de la partie superficielle de la pièce métallique sous l'action du bain de traitement. De tels adjuvants peuvent être des sels solubles inorganiques ou organiques dont l'anion se combine avec le cation du ou des métaux dissous dans le bain pour former un sel dont le produit de solubilité est très faible dans les conditions régnant dans le bain, par exemple inférieur à 10⁻⁵ ion gramme.

La composition peut en outre comprendre au moins un composé choisi parmi les phosphates et les phosphonates en tant que co-adjuvants de précipitation et de désactivation des métaux dissous et les acides inorganiques et organiques comme agents d'égalisation du traitement. Ces derniers servent à l'uniformisation du produit.

Les co-adjuvants de précipitation peuvent être choisis parmi les phosphates et phosphonates de tous types. Les pyrophosphates conviennent bien.

Enfin, à titre d'agents permettant l'obtention d'un résultat uniforme sur toute la surface de la pièce métallique à traiter, on peut aussi ajouter au bain un ou plusieurs acides inorganiques et/ou organiques. Les acides organiques sont préférés. Des exemples de tels acides organiques sont l'acide picrique et l'acide citrique.

En réalité, l'action décapante obtenue par le biais de l'utilisation de la composition présentant des propriétés stabilisantes élevées et qui fait l'objet de la présente invention, ne nécessite normalement aucune agitation des bains ou des éléments qui y sont immergés.

Quoi qu'il en soit, il est possible d'utiliser de manière très valable, en lieu et place de l'agitation mécanique et dans le même but que celle-ci, des ultrasons qui sont normalement associés au bain décapant ou, de préférence, au cours des phases de rinçage, ce qui permet d'obtenir une synergie du résultat.

L'utilisation des ultrasons permet en fait de réduire considérablement la durée du décapage et ce, jusqu'à 1/6 du temps qui aurait été nécessaire en l'absence de l'utilisation des ultrasons.

L'invention concerne donc également des procédés de traitement de surface métalliques plus particulièrement de surfaces d'aciers inoxydables en présence des compositions stabilisantes décrites ci-avant au moyen d'au moins un peroxyde inorganique à pH acide. Ce traitement est ensuite suivi d'au moins un rinçage. Au cours d'au moins une des phases de traitement ou de rinçage, l'agitation du bain peut être obtenue à l'aide d'ultrasons.

Dans le procédé selon l'invention, on peut mettre en oeuvre des doses variables des divers composés actifs et notamment d'acide, de peroxydes inorganiques et de composition stabilisante selon l'invention. On peut ainsi mettre de 0,1 à 5 moles et de préférence de 0,5 à 3 moles de composé peroxydé par litre de solution. La quantité d'acide est ajoutée pour maintenir le pH aux valeurs souhaitées. Parmi les acides que l'on peut utiliser à cette fin, on peut signaler l'acide sulfurique qui convient particulièrement bien. Il peut être utilisé en association avec des fluorures et par exemple avec l'acide fluorhydrique dans des rapports variables. Dans ce cas, les rapports pondéraux acide sulfurique/acide fluorhydrique ne dépassent généralement pas 500 et, le plus souvent, pas 100. De même ces rapports ne sont généralement pas inférieurs à 0,1 et, le plus souvent, pas inférieurs à 1.

L'invention concerne aussi l'utilisation de la composition décrite ci-avant pour l'élaboration d'un bain de décapage, de passivage, de brillantage et/ou de polissage des métaux.

A titre d'illustration, on rapporte l'exemple suivant d'une composition type d'un bain décapant pour aciers tels que les aciers austénitiques. Cet exemple n'a nullement pour but de limiter la portée de l'invention.

### Exemple

| Une composition type comprend : | |
|---|---|
| acide sulfurique à 98 % | de 4 à 300 g/l |
| peroxyde d'hydrogène à 100 % | de 0,2 à 100 g/l |
| acide fluorhydrique | de 0,5 à 10 g/l |
| composition stabilisante | de 0,2 à 30 g/l |

| où la composition stabilisante type est constitué de : | |
|---|---|
| acide p-toluène sulfonique | 10 |
| N-méthylpyrrolidone | 22 |
| éthylèneglycol | 5 |
| benzotriazole + imidazole (environ 50 % - 50 %) | 3 |
| aluminium +++ | 3 |
| tensioactif anionique fluoré | 0,5 |
| (FC ^{R} 95 : marque déposée de la société 3M) | |
| condensat d'oxyde d'éthylène et d'octylphénol | 5 |
| ion pyrophosphate | 4 |
| acide sulfurique | 10 |
| acide citrique | 2 |
| eau | complément à 100 |

Des tests comparatifs ont été réalisés sur des tubes recuits en acier AISI 304 et traités de la manière suivante :
1 - mélange classique contenant 180 g/l d'acide nitrique et 30 g/l d'acide fluorhydrique ainsi que des agents mouillants (3 g/l). Cette solution a opéré durant 45 minutes à 30 °C.
2 - mélange contenant 180 g/l d'acide sulfurique, 40 g/l de H₂O₂ et 30 g/l d'acide fluorhydrique. Mêmes conditions que dans le cas 1.
3 - mélange semblable au mélange 2, mais adjonction de la composition stabilisante type à raison de 5 g/l et préparée comme indiqué.
4 - mélange semblable au mélange 2 avec adjonction de la composition stabilisante à raison de 1 g/l.
5 - mélange semblable au mélange 2 avec adjonction de la composition stabilisante à raison de 10 g/l. Les résultats obtenus sont les suivants :

### Décapage

- Test 1 =: par comparaison
- Test 2 =: incomplet
- Test 3 =: résultat semblable au test 1 après une durée de 35 minutes
- Test 4 =: résultat semblable au test 1 après une durée de 45 minutes
- Test 5 =: résultat semblable au test 1 après une durée de 30 minutes

Perte de poids en H₂O₂
- Test 2 =: 24 heures après le test, il reste 8 g de H₂O₂ par l.
- Test 3 =: 24 heures après le test, il reste 32 g de H₂O₂ par l.
- Test 4 =: 24 heures après le test, il reste 28 g de H₂O₂ par l.
- Test 5 =: 24 heures après le test, il reste 33 g de H₂O₂ par l.

Le même test répété après 96 heures présente les valeurs suivantes :
- Test 2 =: 2 g de H₂O₂ par l.
- Test 3 =: 28 g de H₂O₂ par l.
- Test 4 =: 20 g de H₂O₂ par l.
- Test 5 =: 31 g de H₂O₂ par l.

On a ensuite effectué des tests de stabilité en incorporant dans le mélange, constitué de 180 g/l d'acide sulfurique, de 40 g/l de H₂O₂ et de 30 g/l d'acide fluorhydrique, une quantité de 8 g/l d'acier AISI 304 et en rapportant ensuite la teneur en H₂O₂ aux valeurs initiales.

On a ajouté à la solution obtenue la composition stabilisante type dans les quantités suivantes :
- Test 6 =: 1 g/l
- Test 7 =: 5 g/l
- Test 8 =: 10 g/l

Ces différentes solutions ont été maintenues à une température de 25 °C et à 50 °C durant 48 heures. On a obtenu ce faisant les résultats suivants :
- Test 6 =: 34 g/l et 24 g/l de H₂O₂
- Test 7 =: 37 g/l et 32 g/l de H₂O₂
- Test 8 =: 38 g/l et 35 g/l de H₂O₂

Il ressort des tests effectués que la composition stabilisante type permet d'éviter la décomposition du peroxyde d'hydrogène et ce, même à chaud.

On a pu constater dans la pratique que la composition de l'invention présentant des propriétés stabilisantes élevées et plus particulièrement dans le cas des peroxydes inorganiques utilisés dans le cadre d'applications industrielles, offrait de nombreux avantages en tout genre.

Par exemple, les températures d'utilisation des bains de décapage se révèlent être égales ou réellement inférieures aux températures qui sont celles des bains à base d'acide nitrique et fluorhydrique et donc, fortement polluants.

En utilisant dans un bain la composition présentant d'importantes propriétés stabilisantes, objet de la présente invention, on ne constate aucune émission de vapeurs nitreuses, et l'émission d'acides, par exemple de fluorures, est quant à elle extrêmement réduite.

Il est possible d'utiliser, dans le cas des bains qui font appel à la composition nouvelle et objet de la présente invention, les mêmes équipements que ceux qui sont utilisés dans le cas de mélanges nitrique-fluorhydriques, et ce, sans qu'il soit toutefois nécessaire d'opérer d'importantes modifications de ces installations.

On obtient entre autres également l'élimination des corrosions intergranulaires et le procédé peut être adapté aux différents types d'aciers inoxydables tels que par exemple les aciers de la série AISI 400 (dont le décapage s'opère généralement assez difficilement avec les systèmes traditionnels) ou encore, les aciers de la série AISI 300. Il est bien entendu que les compositions selon l'invention conviennent également bien pour le traitement d'autres types d'aciers inoxydables.

Il importe également de rappeler que l'utilisation de la composition stabilisante décrite ci-dessus permet notamment de réduire de manière considérable la consommation de peroxyde inorganique plus particulièrement de peroxyde d'hydrogène et ce, tout en permettant des temps de décapage égaux ou réellement inférieurs, jusqu'à 50 % même, par rapport aux temps de décapage nécessaires dans le cas des bains traditionnels.

Outre ces différents avantages, on constate encore que le résultat donne une surface de couleur blanc-argenté, sans trace de poussière.

Dans le cas où l'on souhaiterait en outre accélérer par la suite le processus de décapage, il est possible - comme nous l'avions expliqué et comme nous le revendiquons - d'utiliser également un système à ultrasons au cours des phases de décapage et/ou de rinçage, et ce, de manière à réduire considérablement les délais de ces deux opérations.

L'invention mise au point est susceptible de nombreuses modifications et variantes, qui rentrent toutes dans le cercle du présent concept inventif. Tous les détails peuvent en outre être remplacés par des éléments techniquement équivalents.

## Revendications

1. Composition stabilisante des peroxydes inorganiques destinée aux bains de traitement de surface des pièces métalliques, caractérisée en ce qu'elle comprend au moins un agent activant sélectionné parmi les benzotriazoles, l'imidazole et les carboxyimidazoles ou leurs dérivés.

2. Composition selon la revendication 1, caractérisée en ce qu'elle comprend en outre au moins un agent stabilisant.

3. Composition selon la revendication 2, caractérisée en ce qu'elle comprend en outre au moins un composé solvant de l'agent stabilisant.

4. Composition selon l'une quelconque des revendications 1 à 3, caractérisée en ce qu'elle comprend en outre un catalyseur d'oxydation comprenant au moins un métal appartenant aux groupes I à IV du tableau périodique.

5. Composition selon l'une quelconque des revendications 1 à 4, caractérisée en ce qu'elle contient en outre au moins un agent mouillant stable en milieu acide oxydant.

6. Composition selon la revendication 2, caractérisée en ce que l'agent stabilisant comprend au moins un composé sélectionné parmi les composés aromatiques ou alicycliques mono ou polycycliques et les composés aliphatiques substitués par au moins un groupe choisi parmi les groupes hydroxyles, carboxyles, sulfonates, phosphates, esters, éthers, diènes, azoles et mercapto-azoles.

7. Composition selon l'une quelconque des revendications 3 à 6, caractérisée en ce que le composé solvant comprend au moins un composé sélectionné parmi les alcools, les glycols et les polyglycols.

8. Composition selon la revendication 7, caractérisée en ce que le composé solvant comprend en outre au moins un adjuvant choisi parmi le diméthylformamide et la N-méthylpyrrolidone.

9. Composition selon l'une quelconque des revendications 1 à 8, caractérisée en ce qu'elle comprend en outre au moins un composé choisi parmi les phosphates et phosphonates en tant que co-adjuvants de précipitation et de désactivation des métaux dissous et les acides inorganiques et organiques comme agents d'égalisation du traitement.

10. Utilisation de la composition selon l'une quelconque des revendications 1 à 9 pour la réalisation d'un bain de décapage, de brillantage ou de polissage des métaux.

11. Procédé pour le traitement des surfaces métallique caractérisé en ce qu'on les soumet à un traitement avec au moins un peroxyde inorganique à un pH acide en présence des compositions selon l'une quelconque des revendications 1 à 9.

12. Procédé selon la revendication 11 caractérisé en ce qu'on effectue au moins un rinçage après le traitement.

13. Procédé selon l'une quelconque des revendications 11 ou 12, caractérisé en ce qu'au cours d'au moins une des phases de traitement ou de rinçage, l'agitation du bain est obtenue à l'aide d'ultrasons.

## Claims

1. Stabilizing composition for inorganic peroxides intended for baths for the surface treatment of metal components, characterized in that it comprises at least one activating agent selected from benzotriazoles, imidazole and carboxyimidazoles or their derivatives.

2. Composition according to Claim 1, characterized in that it additionally comprises at least one stabilizing agent.

3. Composition according to Claim 2, characterized in that it additionally comprises at least one solvent compound of the stabilizing agent.

4. Composition according to any one of Claims 1 to 3, characterized in that it additionally comprises an oxidation catalyst comprising at least one metal belonging to groups I to IV of the Periodic Table.

5. Composition according to any one of Claims 1 to 4, characterized in that it additionally contains at least one wetting agent which is stable in acidic oxidizing medium.

6. Composition according to Claim 2, characterized in that the stabilizing agent comprises at least one compound selected from mono- or polycyclic alicyclic or aromatic compounds and aliphatic compounds substituted by at least one group chosen from hydroxyl, carboxyl, sulphonate, phosphate, ester, ether, diene, azole and mercaptoazole groups.

7. Composition according to any one of Claims 3 to 6, characterized in that the solvent compound comprises at least one compound selected from alcohols, glycols and polyglycols.

8. Composition according to Claim 7, characterized in that the solvent compound additionally comprises at least one adjuvant chosen from dimethylformamide and N-methylpyrrolidone.

9. Composition according to any one of Claims 1 to 8, characterized in that it additionally comprises at least one compound chosen from phosphates and phosphonates as coadjuvants for the precipitation and deactivation of the dissolved metals and inorganic and organic acids as agents for equalization of the treatment.

10. Use of the composition according to any one of Claims 1 to 9 for producing a bath for pickling, polishing or burnishing metals.

11. Process for the treatment of metal surfaces, characterized in that they are subjected to a treatment with at least one inorganic peroxide at an acid pH in the presence of the compositions according to any one of Claims 1 to 9.

12. Process according to Claim 11, characterized in that at least one rinsing is carried out after the treatment.

13. Process according to either of Claims 11 and 12, characterized in that, during at least one of the treatment or rinsing stages, agitation of the bath is obtained using ultrasound.

## Patentansprüche

1. Zusammensetzung zum Stabilisieren anorganischer Peroxide, die für Bäder zur Behandlung der Oberfläche von Metallteilen bestimmt ist, dadurch gekennzeichnet, daß sie wenigstens ein unter den Benzotriazolen, Imidazol und den Carboxyimidazolen oder ihren Derivaten ausgewähltes Aktivierungsmittel umfaßt.

2. Zusammensetzung gemäß Anspruch 1, dadurch gekennzeichnet, daß sie außerdem wenigstens einen Stabilisator umfaßt.

3. Zusammensetzung gemäß Anspruch 2, dadurch gekennzeichnet, daß sie außerdem wenigstens ein Lösungsmittel für den Stabilisator umfaßt.

4. Zusammensetzung gemäß einem der Ansprüche 1 bis 3, dadurch gekennzeichnet, daß sie außerdem einen Oxidationskatalysator umfaßt, der wenigstens ein zu den Gruppen I bis IV des Periodensystems gehörendes Metall umfaßt.

5. Zusammensetzung gemäß einem der Ansprüche 1 bis 4, dadurch gekennzeichnet, daß sie außerdem wenigstens ein Benetzungmittel enthält, das in oxidierendem saurem Medium stabil ist.

6. Zusammensetzung gemäß Anspruch 2, dadurch gekennzeichnet, daß der Stabilisator wenigstens eine Verbindung umfaßt, die unter den mono- oder polyzyklischen aromatischen oder alizyklischen Verbindungen und den aliphatischen Verbindungen, die mit wenigstens einer unter den Hydroxyl-, Carboxyl-, Sulfonat-, Phosphat-, Ester-, Ether-, Dien-, Azol- und Mercaptoazolgruppen ausgewählten Gruppe substituiert sind, ausgewählt ist.

7. Zusammensetzung gemäß einem der Ansprüche 3 bis 6, dadurch gekennzeichnet, daß das Lösungsmittel wenigstens eine unter Alkoholen, Glykolen und Polyglykolen ausgewählte Verbindung umfaßt.

8. Zusammensetzung gemäß Anspruch 7, dadurch gekennzeichnet, daß das Lösungsmittel außerdem wenigstens einen unter Dimethylformamid und N-Methylpyrrolidon ausgewählten Hilfsstoff umfaßt.

9. Zusammensetzung gemäß einem der Ansprüche 1 bis 8, dadurch gekennzeichnet, daß sie außerdem wenigstens eine unter Phosphaten und Phosphonaten ausgewählte Verbindung als Co-Hilfsstoff zum Ausfällen und zur Desaktivierung von gelösten Metallen und anorganische und organische Säuren als Egalisiermittel für die Behandlung umfaßt.

10. Verwendung der Zusammensetzung gemäß einem der Ansprüche 1 bis 9 für die Herstellung eines Beiz-, Glanz- oder Polierbads für Metalle.

11. Verfahren zur Behandlung von metallischen Oberflächen, dadurch gekennzeichnet, daß man sie mit wenigstens einem anorganischen Peroxid bei einem sauren pH in Gegenwart von Zusammensetzungen gemäß einem der Ansprüche 1 bis 9 behandelt.

12. Verfahren gemäß Anspruch 11, dadurch gekennzeichnet, daß man nach der Behandlung wenigstens einmal spült.

13. Verfahren gemäß einem der Ansprüche 11 oder 12, dadurch gekennzeichnet, daß im Verlauf wenigstens einer der Phasen der Behandlung oder des Spülens das Bad mit Hilfe von Ultraschall bewegt wird.
